# EUROPÄISCHE PATENTSCHRIFT

(11) **EP 2 403 684 B1**
(45) Veröffentlichungstag und Bekanntmachung des Hinweises auf die Patenterteilung: **23.04.2014**
(21) Anmeldenummer: 10705376.1
(22) Anmeldetag: 25.02.2010
(51) Int. Cl.: B24B 19/00, B24D 3/00, B24D 5/02

(54) **SCHLEIFSTIFT**
GRINDING PIN
TOURILLON DE MEULAGE

(30) Priorität: 06.03.2009 DE 102009011493
(43) Veröffentlichungstag der Anmeldung: 11.01.2012
(73) Patentinhaber: Rhodius Schleifwerkzeuge GmbH & Co. KG, 56659 Burgbrohl (DE)
(72) Erfinder: LICHTER, Gerald, 53332 Bornheim-Hersel (DE)
(74) Vertreter: Braun-Dullaeus, Karl-Ulrich
(86) Internationale Anmeldenummer: PCT/EP2010/052415
(87) Internationale Veröffentlichungsnummer: WO 2010/100073

(56) Entgegenhaltungen:
- EP-A1- 0 569 770
- EP-A2- 0 393 540
- DE-A1- 3 032 027
- DE-A1- 3 918 606
- DE-A1- 3 937 182
- DE-U- 1 961 195
- DE-U1- 8 425 852
- DE-U1- 9 418 876
- GB-A- 901 835
- GB-A- 1 462 510
- US-A- 5 997 597

## Beschreibung

Die Erfindung betrifft ein Verfahren zur Herstellung eines Schleifstifts für die Bearbeitung von Werkstücken aus Metall, insbesondere aus Metallguss, aufweisend einen Grundkörper mit einem am Außenmantel wirksamen Schleifbereich zur schleifenden Bearbeitung des Werkstücks und aufweisend einen Schaft zum Einspannen des Werkzeugs in die Spannzange einer Maschine.

Schleifstifte zur abtragenden Bearbeitung, also zum mehr oder weniger groben Schleifen verschiedener Werkstoffe, sind an sich bekannt. Dabei werden keramisch und kunstharzgebundene Schleifstifte je nach Einsatzgebiet in verschiedenen Kornsorten, Korngrößen und Härtegraden angeboten. Schleifstifte unterschiedlicher geometrischer Formen und mit unterschiedlichen Schaftgeometrien werden auch im Formenbau oder in Gießereien verwendet, wobei die Gesamtgeometrie des Schleifstiftes an die Verhältnisse am zu bearbeitenden Werkstück angepasst wird. Üblicherweise werden diese Werkzeuge mittels ihres Schaftes in die Spannzange von Freihandmaschinen oder auch in stationären Maschinen eingespannt.

Nachteil der bekannten keramischgebundenen oder kunstharzgebundenen Schleifstifte ist ihre geringe Lebensdauer. So verschleisst der Arbeitsbereich in der Anwendung schnel. Wegen des hohen Verschleisses ist es auch notwendig, die Geometrie des Arbeitsbereiches so an das zu bearbeitende Werkstück anzupassen, dass der Abtrag mitberücksichtigt wird. Nur auf diese Weise kann gewährleistet werden, dass der Schleifstift trotz Verschleiss möglichst lange benutzt werden kann. Insgesamt führt der Verschleiss somit nicht nur zu hohen Kosten durch den starken Verbrauch an Schleifstiften, sondern auch dazu dass eine Vielzahl von Geometrien von Schleifstiften, nämlich idealerweise eine an die jeweilige Anwendung optimierte, vorgehalten werden muss.

Die DE 94 18 876 U1 offenbart einen Schleifstift für GFK-Bearbeitung. Dieser besitzt einen Schaft, auf dessen Mantelfläche eine Diamantbeschichtung aufgebracht ist. Diese ist galvanisch mit einer Diamantkörnung belegt und stellt den eigentlichen Arbeitsbereich des Werkzeugs dar.

Die DE 84 25 852 U1 betrifft einen Schleifstift für zahnärztliche Zwecke. Eine Mantelfläche ist mit einem Abrasivbelag versehen. Es wird ein monolithischer, zur Achse des Schaftes koaxial angeordneter und kantig zugespitzter Diamant verwendet.

Die DE 1 961 195 U1 betrifft ein Manikür- bzw. Pedikürgerät mit elektrischem Antrieb. Ein rotierender Stift ist an seiner Mantelfläche so ausgebildet, dass man damit Finger- oder Fußnägel bearbeiten kann. Der Stift ist rotationssymmetrisch ausgebildet.

Die DE 39 18 606 A1 offenbart ein Schleifwerkzeug mit einem Trägerkörper, auf dessen Oberfläche teilweise eine Kornschicht vorgesehen ist. Diese enthält Schleifmittelkörner aus einem Hartwerkstoff, wobei die Körner durch ein Bindemittel mit dem Trägerkörper verbunden sind. Bei der Herstellung werden erst die mit einem Aktivlot durchsetzten Schleifmittelkörner zu einem ringförmigen Pressling verpresst. Anschließend wird dieser Pressling auf die Stirnfläche des Trägerkörpers aufgelötet. Die Verpressung erfordert ein aufwändiges Presswerkzeug.

Die GB 1 462 510 offenbart ein Verfahren zum Anbringen von Diamantkristallen auf ein metallisches Substrat ohne Verpressung. Die Diamantkristalle werden gemeinsam mit Teilen einer Schmelzlegierung auf ein metallisches Substrat aufgeschmolzen und anschließend wird die Anordnung heruntergekühlt, um die Legierung mitsamt den Diamantpartikeln fest auf dem metallischen Substrat zu befestigen.

Die Aufgabe der vorliegenden Erfindung liegt nunmehr darin ein verbessertes Verfahren zur Fertigung der Schleifstifte vorzuschlagen.

Diese Aufgabe wird durch ein Verfahren nach Anspruch 1 gelöst. Vorteilhafte Ausführungsformen sind in den jeweiligen Unteransprüchen genannt.

Der Grundgedanke der Erfindung liegt darin, für die Schleifstifte einen Grundkörper aus Metall vorzusehen und dessen Oberfläche mit Schleifkörnern zu belegen, wobei dieser flächenmäßige Belag durch stoffschlüssiges Fügen auf der Oberfläche gehalten ist.

Erfindungsgemäß wird für das stoffschlüssige Fügen das Verfahren des sogenannten "brazed single layer" (BSL) herangezogen. Durch dieses Verfahren werden die Schleifkörner durch ein Löten, insbesondere durch Schmelzlöten, auf dem Außenmantel des Grundkörpers gehalten. Dabei hat sich das BSL-Verfahren ganz besonders bewährt, wenn als Schleifkörner Industriediamanten verwendet werden. Es können jedoch auch Schleifkörner aus kubischem Bornitrid (CBN) zum Einsatz kommen.

Dabei ist es ganz generell eine Besonderheit der Erfindung, dass das Schleifkorn nicht wie bei gesinterten oder lasergeschweißten Schleifmitteln komplett in die Metallmatrix eingebunden ist. Die Diamantschleifkörner sind statt dessen deutlich erkennbar und entsprechend wirkungsvoll. Die erfindungsgemäßen Schleifstifte sind daher von besonders schleifoffener Struktur.

Das BSL Verfahren ist bislang nur von der Herstellung von Trennscheiben bekannt, deren Rand beidseitig mit Diamantschleifkörpern belegt wird. Wegen ihrer ausgezeichneten trennenden Eigenschaften werden diese Trennscheiben vorwiegend für die Bearbeitung von Werkstoffen aus Stein verwendet. Zudem werden sie als "Rescue-Disc" eingesetzt, um im Notfall Menschen aus Autos oder Häusern zu befreien.

Die erfindungsgemäß mittels BSL bearbeiteten Schleifstifte zeichnen sich durch ihre besonderen Eigenschaften aus: Als besonders herausragende Eigenschaft ist eine erhöhte Lebensdauer der Schleifstifte zu nennen, die wegen des geringen Verschleisses bei gleichzeitig hoher Zerspannung erreicht werden kann. Im Vergleich zu den bekannten Schleifstiften ist die Lebensdauer ein Vielfaches höher. Ein weiterer wesentlicher Vorteil des geringen Verschleißes ist, dass die Schleifstifte flexibler eingesetzt werden können. Schließlich steht nicht so sehr zu befürchten, dass die Oberflächen durch eine nicht flächige Auflage ungleichmäßig abgenutzt werden. Die erfindungsgemäßen Schleifstifte zeichnen sich durch eine hohe Kantenstabilität aus. Die einzelnen Stiftformen, beispielsweise angenäherte Zylinder, Kegel, Ellipsoide oder Kombinationen dieser Formen, können somit universeller eingesetzt werden. Diese vorteilhaften Eigenschaften tragen insgesamt zu einer hohen Kostenersparnis für den Nutzer bei. Je nach Körnung lassen sich die Schleifstifte zum Schrupp-, Schlicht- und Feinschleifen einsetzen.

Neben der deutlich höheren Standzeit liegt ein weiterer Vorteil der erfindungsgemäß hergestellten Schleifstifte gegenüber bekannten Schleifstiften in ihrer geringeren Temperaturbelastung, die zur Schonung des zu bearbeitenden Werkstückes beiträgt. In einer hinsichtlich der Stabilität und der Wärmeabfuhr besonders vorteilhaften Ausführungsform sind der Grundkörper und der Schaft einstückig aus Metall ausgebildet.

Wegen ihrer vorteilhaften Eigenschaften lassen sich die erfindungsgemäß hergestellten Schleifstifte zum Außenschleifen und zum Innenschleifen sowie zum Profilschleifen, Formschleifen, Planschleifen und Rundschleifen einsetzen. Die Schleifstifte können je nach Art der Fügemasse, insbesondere des beim BSL verwendeten Schlickers, der für die Bindung verantwortlich ist, in verschiedenen Härtegraden hergestellt werden und für verschiedene Werkstoffe eingesetzt werden. Besonders vorteilhaft herzustellende Härtegerade liegen im Bereich des weichen Härtegrad "K" und des harten Härtegrad "R" nach EN 12413. Dabei ist der Härtegrad "K" besonders gut geeignet für den universellen Einsatz an Flächen von Gusswerkstoffen. Dazu zählt das Putzen von Gussteilen aus Grau- und Sphäroguss, sowie das Ausschleifen von Lunkern an Grau- und Sphärogussteilen. Schleifstifte der Härte R sind besonders geeignet für robusten Einsatz an Kanten von Gusswerkstoffen. Sie zeichnen sich durch eine hohe Kantenstabilität, eine lange Standzeit und einen geringen Werkzeugverschleiß aus. Dabei sind die Umfangsgeschwindigkeiten der jeweiligen Anwendung und der jeweiligen Härte anzupassen.

Insofern liegt auch ein besonderer Gedanke der Erfindung darin, die Schleifstifte zum Schleifen von Werkstücken aus Metallguss, insbesondere aus Stahlguss, Grauguss oder Sphäroguss einzusetzen. Dabei können die Schleifstifte in eine Freihandmaschine oder eine stationäre Maschine eingespannt werden. Auch im Falle dieser Materialien eignen sich die Schleifstifte zum Schlichtschleifen oder zum Feinschleifen von Werkstücken aus Metallguss, insbesondere Stahlguss, Grauguss oder Sphäroguss. Diese besondere Eignung der erfindungsgemäß mit BSL belegten Schleifstifte für diese Materialien hat sich erstaunlicherweise aus Versuchen ergeben.

Das erfindungsgemäße Verfahren bedient sich der folgenden Schritte:
Zunächst wird der rotationssymmetrische metallische Grundkörper zumindest im Schleifbereich mit einem Haftmittel, das als Haftvermittler oder Kleber dient, versehen. Nachfolgend werden auf den mit Haftmittel versehenen Außenmantel im Schleifbereich trockene Schleifkörner, insbesondere Diamantschleif- oder CBN-Körner, aufgebracht, die auf der Oberfläche durch das Haftmittel fixiert werden.

Das Aufbringen kann dadurch erfolgen, dass die Schleifkörner auf den Außenmantel aufgestreut werden. Wenn es die Geometrie des Schleifbereiches zulässt, ist es besonders einfach die Schleifkörner durch entsprechend tiefes Eintauchen des Grundkörpers in eine Schüttung von Schleifkörnern aufzubringen. Um besondere Schleifeigenschaften und/oder um ein besonders ansprechendes Design zu erreichen, können die Schleifkörner in einer vorgegebenen Orientierung beispielsweise mittels einer Schablone, auf dem Grundkörper aufgebracht werden.

In einem weiteren Schritt wird der mit fixierten Schleifkörnern versehene Schleifbereich mit einem das für das BSL erforderlichen Lot enthaltenden Schlicker, einem zähflüssigen Stoff ("Slurry"), überdeckt. "Slurry" bezeichnet einen Stoff, bei dem die metallurgische Bindematrix mit in einer geeigneten Flüssigkeit gemischt ist. Nachfolgend, insbesondere nach einer ersten Trocknung bei Raumbedingungen, wird der so vorbereitete Grundkörper in einem Ofen erhitzt, um das "Löten" in Gang zu setzen. Vorteilhafterweise wird der Grundkörper in dem Ofen ohne Druck gesintert. Nun sind die Diamantschleifkörner durch die metallurgische Bindung fest mit dem metallischen Grundkörper an der Kontaktfläche verbunden.

Im Falle der Galvanisierung wird zumindest der mit fixierten Schleifkörnern versehene Schleifbereich einem galvanischen Prozess unterzogen, indem dieser mit dem Schleifstift als Kathode in ein galvanisches Bad getaucht wird. Unter anliegender Spannung wird von der Anode stammender metallischer Niederschlag unter Einschluss der Schleifkörner auf dem metallischen Schleifbereich abgeschieden.

In der Figur sind einige vorteilhafte Geometrien der Schleifstifte dargestellt: Dabei lassen sich diese Geometrien in unterschiedlichen Abmessungen herstellen. Diese reichen von Durchmessern und Höhen weniger Millimeter bis hin zu Dimensionierungen im Bereich von einigen Zentimetern. Als Geometrien bieten sich die abgebildeten Formen nach der EN 12413 an. Zu nennen sind a) der Zylinderstift, b) der Walzenrundstift, c) der Walzenkegelstift, d) der Kegelstift, e) der Spitzbogenstift, f) der Kugelstift und g) der Topstift. In diesen Fällen können die kompletten Oberflächen der Grundkörper 1 mit Schleifkörnern versehen (punktierte Fläche), während der Schaft 2 natürlich frei bleibt. Grundkörper 1 und Schaft 2 sind einstückig ausgebildet.

## Patentansprüche

1. Verfahren zur Herstellung eines Schleifstiftes für die Bearbeitung von Werkstücken aus Metall, insbesondere aus Metallguss,
wobei der Schleifstift einen Grundkörper mit einem am Außenmantel wirksamen Schleifbereich zur schleifenden Bearbeitung des Werkstücks und einen Schaft zum Einspannen des Werkzeugs in die Spannzange einer Maschine aufweist,
wobei der Grundkörper aus Metall gefertigt ist, wobei der Außenmantel des Grundkörpers mit Schleifkörnern versehen ist, die stoffschlüssig auf dem Außenmantel gehalten sind,
**dadurch gekennzeichnet,**
**dass** der Grundkörper aus Metall im Schleifbereich mit einem Haftmittel versehen wird,
**dass** auf den mit Haftmittel versehenen Außenmantel Schleifkörner, insbesondere Diamant- oder CBN-Schleifkörner, aufgebracht und fixiert werden, und
**dass** der mit fixierten Schleifkörnern versehene Schleifbereich einem Prozess ausgesetzt wird, der einen Stoffschluss zwischen den Schleifkörnern und dem Außenmantel herstellt,
**dass** der mit fixierten Schleifkörnern versehene Schleifbereich mit einem das Lot enthaltenden Schlicker überdeckt wird und dass der Grundkörper in einem Ofen erhitzt wird.

2. Verfahren nach Anspruch 1,
**dadurch gekennzeichnet, dass** die Schleifkörner durch Löten, insbesondere durch Schmelzlöten, auf dem Außenmantel gehalten sind.

3. Verfahren nach einem der vorherigen Ansprüche,
**dadurch gekennzeichnet, dass** die Schleifkörner aus Diamant- oder CBN-Körnungen bestehen.

4. Verfahren nach einem der vorherigen Ansprüche,
**dadurch gekennzeichnet, dass** die Schleifkörner in einer Schicht mittels des BSL Verfahrens ("brazed single layer") auf den Außenmantel aufgebracht sind.

5. Verfahren nach einem der vorherigen Ansprüche,
**dadurch gekennzeichnet, dass** der Grundkörper eine kugelförmige oder kegelförmige oder zylindrische Form oder eine Kombination dieser Formen aufweist.

6. Verfahren nach einem der vorherigen Ansprüche,
**dadurch gekennzeichnet, dass** der Grundkörper und der Schaft einstückig ausgebildet sind.

7. Verfahren nach einem der vorherigen Ansprüche,
**dadurch gekennzeichnet, dass** der Grundkörper in dem Ofen gesintert wird.

8. Verfahren nach einem der vorherigen Ansprüche,
**dadurch gekennzeichnet, dass** die Schleifkörner durch einen Streuvorgang auf den Außenmantel aufgebracht werden.

9. Verfahren nach einem der vorherigen Ansprüche,
**dadurch gekennzeichnet, dass** die Schleifkörner durch Eintauchen des Grundkörpers in eine Schüttung aufgebracht werden.

10. Verfahren nach einem der vorherigen Ansprüche,
**dadurch gekennzeichnet, dass** die Schleifkörner in einer vorgegebenen Orientierung auf dem Grundkörper aufgebracht werden.

## Claims

1. A method for producing an abrasive point for machining work pieces made of metal, particularly of cast metal,
wherein the abrasive point features a base body with a grinding region that is effective on the outer surface in order to grind the work piece and a shaft for clamping the tool in the collet chuck of a machine,
wherein the base body is made of metal, and wherein the outer surface of the base body is provided with abrasive particles that are held on the outer surface in a adhesively bonded fashion,
**characterized in**
**that** the base body of metal is provided with an adhesive agent in the grinding region,
**that** abrasive particles, particularly abrasive diamond or CBN particles, are applied and fixed on the outer surface provided with the adhesive agent,
**that** the grinding region provided with fixed abrasive particles is subjected to a process that produces an adhesive firm bond between the abrasive particles and the outer surface, and
**that** the grinding region provided with fixed abrasive particles is covered with dross containing the brazing metal and the base body is heated in a furnace.

2. The method according to Claim 1,
**characterized in**
**that** the abrasive particles are held on the outer surface by means of brazing, particularly by means of fusion brazing.

3. The method according to one of the preceding claims,
**characterized in**
**that** the abrasive particles consist of diamond or CBN particles.

4. The method according to one of the preceding claims,
**characterized in**
**that** the abrasive particles are applied on the outer surface in the form of a layer by means of a BSL ("brazed single layer") process.

5. The method according to one of the preceding claims,
**characterized in**
**that** the base body has a spherical or conical or cylindrical shape or a combination of these shapes.

6. The method according to one of the preceding claims,
**characterized in**
**that** the base body and the shaft are realized in one piece.

7. The method according to one of the preceding claims,
**characterized in**
**that** the base body is sintered in a furnace.

8. The method according to one of the preceding claims,
**characterized in**
**that** the abrasive particles are applied on the outer surface by means of a scattering process.

9. The method according to one of the preceding claims,
**characterized in**
**that** the abrasive particles are applied by immersing the base body in a loose bulk:

10. The method according to one of the preceding claims,
**characterized in**
**that** the abrasive particles are applied on the base body in a predefined orientation.

## Revendications

1. Procédé de fabrication d'une tige abrasive pour l'usinage de pièces en métal, en particulier en fonte métallique,
la tige abrasive présentant un corps de base doté d'une zone abrasive agissant sur l'enveloppe extérieure pour l'usinage par meulage de la pièce et un arbre pour monter l'outil dans la pince de serrage d'une machine,
le corps de base étant fabriqué en métal, l'enveloppe extérieure du corps de base étant pourvue de grains abrasifs qui sont maintenus sur l'enveloppe extérieure par correspondance de matière,
**caractérisé en ce que**
le corps de base en métal est pourvu d'un promoteur d'adhérence dans la zone abrasive,
des grains abrasifs, notamment des grains abrasifs en diamant ou CBN, sont appliqués et fixés sur l'enveloppe extérieure pourvue de promoteur d'adhérence et
la zone abrasive pourvue de grains abrasifs fixés étant exposée à un processus qui établit une correspondance de matière entre les grains abrasifs et l'enveloppe extérieure,
la zone abrasive pourvue de grains abrasifs fixés est recouverte d'un enduit contenant la brasure et que le corps de base est chauffé dans un four.

2. Procédé selon la revendication 1,
**caractérisé en ce**
**que** les grains abrasifs sont maintenus par brasure, notamment par brasure par fusion, sur l'enveloppe extérieure.

3. Procédé selon une des revendications précédentes,
**caractérisé en ce**
**que** les grains abrasifs sont composés de grains en diamant ou CBN.

4. Procédé selon une des revendications précédentes,
**caractérisé en ce**
**que** les grains abrasifs sont appliqués en une couche par procédé de BSL (« brased single layer ») sur l'enveloppe extérieure.

5. Procédé selon une des revendications précédentes,
**caractérisé en ce**
**que** le corps de base a une forme sphérique ou conique ou cylindrique ou une combinaison de ces formes.

6. Procédé selon une des revendications précédentes,
**caractérisé en ce**
**que** le corps de base et l'arbre sont réalisés en un bloc.

7. Procédé selon une des revendications précédentes,
**caractérisé en ce**
**que** le corps de base est fritté dans le four.

8. Procédé selon une des revendications précédentes,
**caractérisé en ce**
**que** les grains abrasifs sont appliqués en une couche par procédé de dispersion sur l'enveloppe extérieure.

9. Procédé selon une des revendications précédentes,
**caractérisé en ce**
**que** les grains abrasifs sont appliqués en plongeant le corps de base dans du vrac.

10. Procédé selon une des revendications précédentes,
**caractérisé en ce**
**que** les grains abrasifs sont appliqués suivant une orientation prédéfinie sur le corps de base.
